# FASCICULE DE BREVET EUROPEEN

(11) **EP 3 201 371 B1**
(45) Date de publication et mention de la délivrance du brevet: **28.04.2021**
(21) Numéro de dépôt: 15785160.1
(22) Date de dépôt: 29.09.2015
(51) Int. Cl.: C22C 21/06, C22C 21/08, C22F 1/047

(54) **PROCÉDÉ DE FABRICATION D'UN PRODUIT CORROYÉ EN ALLIAGE ALUMINIUM- MAGNÉSIUM-LITHIUM, PRODUIT CORROYÉ ET UTILISATION DU PRODUIT CORROYÉ**
VERFAHREN ZUR HERSTELLUNG EINES KNETPRODUKTES AUS EINER ALUMINIUM-MAGNESIUM-LITHIUM LEGIERUNG, KNETPRODUKT UND VERVENDUNG DES KNETPRODUKTES
METHOD OF FABRICATION OF A WROUGHT PRODUCT OF AN ALLOY OF ALUMINIUM- MAGNESIUM-LITHIUM, WROUGT PRODUCT AND USE OF THE PRODUCT

(30) Priorité: 29.09.2014 FR 1402186; 29.09.2014 FR 1402187
(43) Date de publication de la demande: 09.08.2017
(73) Titulaire: Constellium Issoire, 63500 Issoire (FR)
(72) Inventeur: POUGET, Gaëlle, 38000 Grenoble (FR); BES, Bernard, 38180 Seyssins (FR)
(74) Mandataire: Constellium - Propriété Industrielle
(86) Numéro de dépôt international: PCT/FR2015/052581
(87) Numéro de publication internationale: WO 2016/051061

(56) Documents cités:
- EP-A1- 0 377 640
- EP-A2- 0 273 600
- WO-A1-2012/160272
- FR-A- 1 519 021
- RU-C1- 2 256 720
- SU-A1- 1 367 517
- CHEN Z G ET AL: "The effect of small additions of silver on aging behavior of Al-Mg-Li alloys", ALUMIUM ALLOYS: THEIR PHYSICAL AND MECHANICAL PROPERTIES, PAPERS PRESENTED AT THE INTERNATIONAL CONFERENCE, 4TH, ATLANTA, SEPT. 11-16, 1994,, vol. 2, 11 septembre 1994 (1994-09-11), pages 177-182, XP009181561,
- FRIDLYANDER I N ET AL: "Soviet aluminum-lithium alloys of aerospace application", ALUMINIUM-LITHIUM: PAPERS PRESENTED AT THE SIXTH INTERNATIONAL ALUMINIUM-LITHIUM CONFERENCE, 1991, GARMISCH-PARTENKIRCHEN (FRG),, vol. 1, 1 janvier 1992 (1992-01-01), pages 35-42, XP009181554,
- FRIDLYANDER I N: "Aluminum alloys containing lithium and magnesium", METALLOVEDENIE I TERMICHESKAYA OBRABOTKA METALLOV (RU), no. 9, 1 janvier 2003 (2003-01-01), pages 13-16, XP009181595, ISSN: 0026-0819
- FRIDLYANDER ET AL: "Aluminum-lithium structural alloys", METALLOVEDENIE I TERMICESKAYA OBRABOTKA METALLOV // MÉTALLURGIE PHYSIQUE ET TRAITEMENT THERMIQUE DES MÉTAUX, IZDATEL'STVO MASINOSTROENIE, MOSCOW, RU, no. 4, 1 janvier 1990 (1990-01-01), pages 2-8, XP009181555, ISSN: 0026-0819
- A.A. ALEKSEEV ET AL: "Nature of Formation of the Areas Having an Ultrafine Grain Structure in Al-Li-Mg System Alloys", MATERIALS SCIENCE FORUM, vol. 519-521, 1 janvier 2006 (2006-01-01), pages 265-270, XP055156875, DOI: 10.4028/www.scientific.net/MSF.519-521.265
- V. G. KOVSIZHNYKH ET AL: "Mechanical Properties of Extruded Panels of Alloy 01420", METAL SCIENCE AND HEAT TREATMENT., vol. 11, no. 2, 1 janvier 1969 (1969-01-01), pages 20-21, XP055156887, US ISSN: 0026-0673
- KUMAR S; MCSHANE H B; SHEPPARD T: "EFFECT OF EXTRUSION PARAMETERS ON THE MICROSTRUCTURE AND PROPERTIES OF AN AL-LI-MG-ZR ALLOY", JOURNAL OF MATERIALS SCIENCE, vol. 29, no. 4, 15 février 1994 (1994-02-15), pages 1067-1074, XP009181605, ISSN: 0022-2461

## Description

### Domaine de l'invention

L'invention concerne un procédé de fabrication d'un produit corroyé en alliage aluminium-magnésium-lithium, plus particulièrement un procédé de fabrication d'un tel produit présentant un compromis de propriétés amélioré, notamment un compromis amélioré entre limite d'élasticité en traction et ténacité desdits produits. L'invention a également pour objet un produit susceptible d'être obtenu par ledit procédé de fabrication et son utilisation, ledit produit étant destiné en particulier à la construction aéronautique et aérospatiale.

### Etat de la technique

Des produits corroyés en alliage d'aluminium sont développés pour produire des pièces de haute résistance destinées notamment à l'industrie aéronautique et à l'industrie aérospatiale.

Les alliages d'aluminium contenant du lithium sont très intéressants à cet égard, car le lithium peut réduire la densité de l'aluminium de 3 % et augmenter le module d'élasticité de 6 % pour chaque pourcent en poids de lithium ajouté. En particulier, les alliages d'aluminium contenant simultanément du magnésium et du lithium permettent d'atteindre des densités particulièrement faibles et ont donc été extensivement étudiés.

Le brevet GB 1,172,736 enseigne un alliage contenant, en pourcentage en poids, 4 à 7 % de Mg, 1,5 - 2,6 % de Li, 0,2 - 1 % de Mn et/ou 0,05 - 0,3 % de Zr, reste aluminium. Cet alliage est utile pour l'élaboration de produits présentant une résistance mécanique élevée, une bonne résistance à la corrosion, une faible densité et un module d'élasticité élevé. Lesdits produits sont obtenus par un procédé comprenant une trempe optionnelle puis d'un revenu. A titre d'exemple, les produits issus du procédé selon GB 1,172,736 présentent une résistance à la rupture allant d'environ 440 MPa à environ 490 MPa, une limite d'élasticité en traction allant d'environ 270MPa à environ 340 MPa et un allongement à la rupture de l'ordre de 5-8%.

La demande internationale WO 92/03583 décrit un alliage utile pour les structures aéronautiques ayant une faible densité et de formule générale MgₐLi_{b}Zn_{c}Ag_{d}Albₐₗ, dans lequel a est compris entre 0,5 et 10%, b est compris entre 0,5 et 3%, c est compris entre 0,1 et 5%, d est compris entre 0,1 et 2% et bal indique que le reste est de l'aluminium. Ce document divulgue également un procédé d'obtention dudit alliage comprenant les étapes : a) couler d'un lingot de composition ci-avant décrite, b) retirer les contraintes résiduelles dudit lingot par traitement thermique, c) homogénéiser par chauffage et maintien en température puis refroidir le lingot, d) laminer à chaud ledit lingot jusqu'à son épaisseur finale, e) mettre en solution puis tremper le produit ainsi laminé, f) tractionner le produit et g) réaliser un revenu dudit produit par chauffage et maintien en température.

Le brevet US 5,431,876 enseigne un groupe d'alliages ternaire d'aluminium lithium et magnésium ou cuivre, incluant au moins un additif tel que le zirconium, le chrome et/ou le manganèse. L'alliage est préparé selon des procédés connus de l'homme du métier comprenant, à titre d'exemple, une extrusion, une mise en solution, une trempe, une traction du produit de 2 à 7 % puis un revenu.

Le brevet US 6,551,424 décrit un procédé de fabrication de produits laminés en alliage aluminium-magnésium-lithium de composition (en % en poids) Mg : 3,0 - 6,0 ; Li : 0,4 - 3,0 ; Zn jusqu'à 2,0 ; Mn jusqu'à 1,0 ; Ag jusqu'à 0,5 ; Fe jusqu'à 0,3 ; Si jusqu'à 0,3 ; Cu jusqu'à 0,3 ; 0,02 - 0,5 d'un élément sélectionné dans le groupe consistant en Sc, Hf, Ti, V, Nd, Zr, Cr, Y, Be, ledit procédé incluant un laminage à froid dans le sens de la longueur et dans le sens de la largeur.

Le brevet US 6,461,566 décrit un alliage de composition (en % en poids) Li : 1,5 - 1,9 ; Mg : 4,1 - 6,0 ; Zn 0,1 - 1,5 ; Zr 0,05 - 0,3 ; Mn 0,01 - 0,8 ; H 0,9 x 10⁻⁵-4,5 x 10⁻⁵ et au moins un élément sélectionné dans le groupe Be 0,001 - 0,2 ; Y 0,001 - 0,5 et Sc 0,01 - 0,3.

La demande de brevet WO 2012/16072 décrit un produit corroyé en alliage d'aluminium de composition en % en poids, Mg : 4,0 - 5,0 ; Li : 1,0 - 1,6 ; Zr : 0,05 - 0,15 ; Ti : 0,01 - 0,15 ; Fe : 0,02 - 0,2 ; Si : 0,02 - 0,2 ; Mn : ≤ 0,5 ; Cr≤ 0,5 ; Ag : ≤ 0,5 ; Cu≤ 0,5 ; Zn≤0,5 ; Sc < 0,01 ; autres éléments < 0,05 ; reste aluminium. Ledit produit est en particulier obtenu selon un procédé de fabrication comprenant notamment successivement la coulée de l'alliage sous forme brute, sa déformation à chaud et optionnellement à froid, la mise en solution puis la trempe du produit ainsi déformé, optionnellement la déformation à froid du produit ainsi mis en solution et trempé et enfin le revenu du produit corroyé à une température inférieure à 150°C. L'état métallurgique obtenu pour les produits laminés est avantageusement un état T6 ou T6X ou T8 ou T8X et pour les produits filés avantageusement un état T5 ou T5X dans le cas de la trempe sur presse ou un état T6 ou T6X ou T8 ou T8X.

FR 1 519 021 A divulgue un alliage, qui contient 4-7% Mg, 1.5-2.6% Li, 0.05-0.3% Zr, 0.2-1.0 Mn, le reste étant de l'aluminium. SU 1 367 517 A1 divulgue un alliage en base d'aluminium. EP 0 273 600 A2 divulgue un alliage d'aluminium contenant 1.0-2.8 Li%, 2.5-7.0% Mg et <1 % au moins un des éléments additifs incluant Zr. CHEN Z G ET AL: "The effect of small additions of silver on aging behavior of Al-Mg-Li alloys", ALUMIUM ALLOYS: THEIR PHYSICAL AND MECHANICAL PROPERTIES, PAPERS PRESENTED AT THE INTERNATIONAL CONFERENCE, 4TH, ATLANTA, SEPT. 11-16, 1994, vol. 2,11 septembre 1994 (1994-09-11), pages 177-182, divulgue des alliages d'aluminium, qui contiennent 1.63 Li%, 5.05 % Mg , 0.26 Ag, 0.13 Zr et 1.56 Li%, 5.0% Mg, 0.52 Ag, 0.13 Zr. FRIDLYANDER I N: "Aluminum alloys containing lithium and magnésium", METALLOVEDENIE I TERMICHESKAYA OBRABOTKA METALLOV (RU), no. 9,1 janvier 2003 (2003-01-01), pages 13-16 (ISSN: 0026-0819) divulgue un alliage 1420. FRIDLYANDER I N ET AL: "Soviet aluminum-lithium alloys of aerospace application",ALUMINIUM-LITHIUM: PAPERS PRESENTED AT THE SIXTH INTERNATIONAL ALUMINIUM-LITHIUM CONFERENCE, 1991, GARMISCH-PARTENKIRCHEN (FRG), vol. 1, 1 janvier 1992 (1992-01-01), pages 35-42, divulgue un alliage 1420.

Les produits corroyés en alliage aluminium-magnésium-lithium présentent une faible densité et sont donc particulièrement intéressants dans le domaine extrêmement exigeant de l'aéronautique. Pour que de nouveaux produits soient sélectionnés dans un tel domaine, leur performance doit être significativement améliorée par rapport à celle des produits existants, en particulier leur performance en terme de compromis entre les propriétés de résistance mécanique statique (notamment limite d'élasticité en traction et en compression, résistance à la rupture) et les propriétés de tolérance aux dommages (ténacité, résistance à la propagation des fissures en fatigue), ces propriétés étant en général antinomiques.

Ces alliages doivent également présenter une résistance à la corrosion suffisante, pouvoir être mis en forme selon les procédés habituels et présenter de faibles contraintes résiduelles de façon à pouvoir être usinés sans distorsion substantielle lors dudit usinage.

Il existe donc un besoin pour des produits corroyés en alliage aluminium-magnésium-lithium présentant une faible densité ainsi que des propriétés améliorées par rapport à celles des produits connus, en particulier en termes de compromis entre les propriétés de résistance mécanique statique et les propriétés de tolérance aux dommages. Concernant les propriétés de tolérance aux dommages, les produits corroyés doivent en particulier présenter une ténacité élevée ainsi qu'une faible propension au délaminage. De tels produits doivent de plus pouvoir être obtenus selon un procédé de fabrication fiable, économique et facilement adaptable à une ligne de fabrication conventionnelle.

### Objet de l'invention

L'invention est définie par les revendications. Un premier objet de l'invention est un procédé de fabrication d'un produit corroyé à l'état T9 selon la norme EN515 comprenant les étapes successives:
(a) on coule une forme brute en alliage d'aluminium de composition, en % en poids : Mg : 4,0 - 5,0 ; Li : 1,0 -1,8 ; Zr : 0,05 - 0,15; Mn : ≤ 0,6 ; Ag : ≤ 0,5; Fe : ≤ 0,1 ; Ti : < 0,15 ; Si : ≤ 0,05 ; autres éléments ≤ 0,05 chacun et ≤ 0,15 en association ; reste aluminium ;
(b) optionnellement, on homogénéise ladite forme brute;
(c) on déforme à chaud ladite forme brute pour obtenir un produit déformé à chaud;
(d) on met en solution ledit produit déformé à chaud à une température de 360°C à 460°C, préférentiellement 380-420°C, pendant 15 minutes à 8 heures ;
(e) on trempe ledit produit déformé à chaud ;
(f) optionnellement, on effectue un dressage ou un planage dudit produit déformé et trempé ;
(g) on réalise un revenu dudit produit déformé et trempé ;
(h) on déforme à froid de façon contrôlée le produit déformé à chaud ainsi revenu pour obtenir une déformation permanente à froid de 1 à 10 %, de préférence de 2 à 6%, plus préférentiellement encore de 3 à 5% et, plus préférentiellement encore de 4 à 5% afin d'obtenir un produit corroyé à l'état T9 selon la norme EN515.

L'invention a encore pour objets, un produit corroyé susceptible d'être obtenu selon le procédé de l'invention ainsi que l'utilisation dudit produit corroyé pour réaliser un élément de structure d'aéronefs.

### Description des figures

Figure 1 : Profilé pour cadre de fuselage de l'exemple 1
Figure 2 : Limite d'élasticité, Rp0,2, en fonction de la ténacité, K_{Q}* pour une barre plate de 10 mm d'épaisseur (* toutes les valeurs de K_{Q} sont invalides en raison du critère Pₘₐₓ / P_{Q} ≤ 1,10 de la norme ASTM E399 )
Figure 3 : Limite d'élasticité, Rp0,2, en fonction du facteur d'intensité de contrainte correspondant à la force maximale, Kₘₐₓ (évaluée selon la norme ASTM E399) pour une barre plate de 10 mm d'épaisseur

### Description de l'invention

Sauf mention contraire, toutes les indications concernant la composition chimique des alliages sont exprimées comme un pourcentage en poids basé sur le poids total de l'alliage. A titre d'exemple, l'expression 1,4 Cu signifie que la teneur en cuivre exprimée en % en poids est multipliée par 1,4. La désignation des alliages se fait en conformité avec les règlements de The Aluminium Association, connus de l'homme du métier. La densité dépend de la composition et est déterminée par calcul plutôt que par une méthode de mesure de poids. Les valeurs sont calculées en conformité avec la procédure de The Aluminium Association, qui est décrite pages 2-12 et 2-13 de « Aluminum Standards and Data ». Les définitions des états métallurgiques sont indiquées dans la norme européenne EN 515.

Les caractéristiques mécaniques statiques en traction, en d'autres termes la résistance à la rupture Rₘ, la limite d'élasticité conventionnelle à 0,2% d'allongement R_{p0,2,} et l'allongement à la rupture A%, sont déterminés par un essai de traction selon la norme NF EN ISO 6892-1, le prélèvement et le sens de l'essai étant définis par la norme EN 485-1. La ténacité est déterminée par essai de ténacité Klc selon la norme ASTM E399. Une courbe donnant le facteur d'intensité de contrainte effectif en fonction de l'extension de fissure effective est déterminée selon la norme ASTM E399. Les essais ont été réalisés avec une éprouvette CT8 (B = 8mm, W = 16 mm). Dans le cas de valeurs de K_{Q} invalides selon la norme ASTM E399, en particulier par rapport au critère Pₘₐₓ/P_{Q} ≤ 1,10, les résultats ont été aussi présentés en Kₘₐₓ (facteur d'intensité de contrainte correspondant à la force maximale Pₘₐₓ).

L'augmentation des contraintes sur le produit lors de l'essai de ténacité K1c selon la norme ASTM E399 peut être révélatrice de la propension du produit au délaminage. On entend ici par « délaminage » (« crack delamination » et/ou « crack divider » en anglais) une fissuration dans des plans orthogonaux au front de la fissure principale. L'orientation de ces plans correspond à celle des joints de grains non recristallisés après déformation par corroyage. Un faible délaminage est le signe d'une moindre fragilité des plans concernés et minimise les risques de déviation de fissure vers la direction longitudinale lors d'une propagation en fatigue ou sous sollicitation monotone.

Sauf mention contraire, les définitions de la norme EN 12258 s'appliquent.

Par ailleurs, on appelle ici « élément de structure » ou « élément structural » d'une construction mécanique une pièce mécanique pour laquelle les propriétés mécaniques statiques et/ou dynamiques sont particulièrement importantes pour la performance de la structure et pour laquelle un calcul de structure est habituellement prescrit ou réalisé. Il s'agit typiquement d'éléments dont la défaillance est susceptible de mettre en danger la sécurité de ladite construction, de ses utilisateurs, de ses usagers ou d'autrui. Pour un avion, ces éléments de structure comprennent notamment les éléments qui composent le fuselage (tels que la peau de fuselage, (fuselage skin en anglais), les raidisseurs ou lisses de fuselage (stringers), les cloisons étanches (bulkheads), les cadres de fuselage (circumferential frames), les ailes (tels que la peau de voilure extrados ou intrados (upper or lower wing skin), les raidisseurs (stringers ou stiffeners), les nervures (ribs), les longerons (spars), les profilés de plancher (floor beams) et les rails de sièges (seat tracks)) et l'empennage composé notamment de stabilisateurs horizontaux et verticaux (horizontal or vertical stabilisers), ainsi que les portes.

Le procédé de fabrication des produits selon l'invention comprend les étapes successives d'élaboration d'un bain de métal liquide de façon à obtenir un alliage Al-Mg-Li de composition particulière, la coulée dudit alliage sous forme brute, optionnellement l'homogénéisation de ladite forme brute ainsi coulée, la déformation à chaud de ladite de forme brute pour obtenir un produit déformé à chaud, la mise en solution séparée du produit ainsi déformé à chaud, la trempe dudit produit déformé à chaud, optionnellement le dressage/planage du produit déformé et trempé, le revenu dudit produit déformé et trempé et la déformation à froid de façon contrôlée du produit revenu pour obtenir une déformation permanente à froid de 1 à 10 %, de préférence de 2 à 6%, plus préférentiellement encore de 3 à 5% et plus préférentiellement encore de 4 à 5%.

Le procédé de fabrication consiste donc tout d'abord à la coulée d'une forme brute en alliage Al-Mg-Li de composition, en % en poids : Mg : 4,0 - 5,0 ; Li : 1,0 -1,8 ; Zr : 0,05 - 0,15; Mn : ≤ 0,6 ; Ag : ≤ 0,5; Fe : ≤ 0,1 ; Ti : < 0,15 ; Si : ≤ 0,05 ; autres éléments ≤ 0,05 chacun et ≤ 0,15 en association ; reste aluminium. Un bain de métal liquide est donc réalisé puis coulé sous forme brute, typiquement une plaque de laminage, une billette de filage ou une ébauche de forge.

Selon un mode de réalisation avantageux, l'alliage Al-Mg-Li présente une teneur en Mn, en % en poids, de 0,2 à 0,6%, préférentiellement de 0,35 à 0,5%, plus préférentiellement de 0,35 à 0,45% et plus préférentiellement encore de 0,35 à 0,40%.

Les produits en alliage tel que décrit précédemment et ayant la teneur en Mn avantageuse présentent en particulier des propriétés mécaniques statiques améliorées ainsi qu'une faible propension au délaminage.

Selon un mode de réalisation avantageux, la forme brute en alliage d'aluminium présente une teneur en argent inférieure ou égale à 0,25 % en poids, plus préférentiellement une teneur en argent de 0,05 % à 0,1 % en poids. Cet élément contribue notamment aux propriétés mécaniques statiques. De plus, selon un mode de réalisation encore plus avantageux, la forme brute en alliage d'aluminium présente une teneur totale en Ag et Cu inférieure à 0,15 % en poids, préférentiellement inférieure ou égale à 0,12%. Le contrôle de la teneur maximale en ces deux éléments en association permet en particulier d'améliorer la résistance à la corrosion intergranulaire du produit corroyé.

Selon un mode de réalisation particulier, la forme brute présente une teneur en zinc, en % en poids, inférieure à 0,04%, préférentiellement inférieure ou égale à 0,03%. Une telle limitation de teneur en zinc dans l'alliage particulier décrit précédemment a donné d'excellents résultats en termes de densité et de résistance à la corrosion de l'alliage.

Selon un autre mode de réalisation compatible avec les modes précédents, la forme brute en alliage d'aluminium présente une teneur en Fe, en % en poids, inférieure à 0,08%, préférentiellement inférieure ou égale à 0,07%, plus préférentiellement encore inférieure ou égale à 0,06%. Les présents inventeurs pensent qu'une teneur minimum en Fe, ainsi qu'éventuellement celle de Si, peut contribuer à améliorer les propriétés mécaniques et notamment les propriétés en fatigue de l'alliage. D'excellents résultats ont en particulier été obtenus pour une teneur en Fe de 0,02 à 0,06 % en poids et/ ou une teneur en Si de 0,02 à 0,05% en poids.

La teneur en lithium des produits selon l'invention est comprise entre 1,0 et 1,8 % en poids. Selon un mode de réalisation avantageux, la forme brute en alliage d'aluminium présente une teneur en Li, en % en poids, inférieure à 1,6%, préférentiellement inférieure ou égale à 1,5%, préférentiellement encore inférieure ou égale à 1,4%. Une teneur minimale en lithium de 1,1 % en poids et de préférence de 1,2 % en poids est avantageuse. Les présents inventeurs ont constaté qu'une teneur en lithium limitée, en présence de certains éléments d'addition, permet d'améliorer très significativement la ténacité, ce qui compense largement la légère augmentation de densité et la diminution des propriétés mécaniques statiques.

Selon un mode de réalisation préféré, la forme brute en alliage d'aluminium présente une teneur en Zr, en % en poids, de 0,10 à 0,15%. Les inventeurs ont en effet constaté qu'une telle teneur en Zr permet d'obtenir un alliage présentant une structure fibrée favorable pour des propriétés mécaniques statiques améliorées.

Selon un mode de réalisation avantageux, la forme brute en alliage d'aluminium présente une teneur en Mg, en % en poids, de 4,5 à 4,9%. D'excellents résultats ont été obtenus pour des alliages selon ce mode de réalisation notamment pour ce qui concerne les propriétés mécaniques statiques.

Selon un mode de réalisation avantageux, la teneur en Cr des produits selon l'invention est inférieure à 0,05% en poids, préférentiellement inférieure à 0,01% en poids. Une telle teneur limitée en Cr en association avec les autres éléments de l'alliage selon l'invention permet notamment de limiter la formation de phases primaires lors de la coulée.

La teneur en Ti des produits selon l'invention est inférieure à 0,15% en poids, préférentiellement comprise entre 0,01 et 0,05% en poids. La teneur en Ti est limitée dans l'alliage particulier de la présente invention notamment pour éviter la formation de phases primaires lors de la coulée. D'autre part, il peut être avantageux de contrôler la teneur en Ti pour maîtriser la structure granulaire et notamment la taille de grain lors de la coulée de l'alliage.

Certains éléments peuvent être néfastes pour les alliages Al-Mg-Li tels que précédemment décrits, en particulier pour des raisons de transformation de l'alliage telles que la toxicité et/ou les casses lors de la déformation. Il est donc préférable de limiter ces éléments à un niveau très faible, i.e. inférieur à 0,05 % en poids ou même moins. Dans un mode de réalisation avantageux, les produits selon l'invention ont une teneur maximale de 10 ppm de Na, préférentiellement de 8 ppm de Na, et/ou une teneur maximale de 20 ppm de Ca. Selon un mode de réalisation particulièrement avantageux, la forme brute en alliage d'aluminium est substantiellement exempte de Sc, Be, Y, plus préférentiellement ladite forme brute comprend moins de 0,01% en poids de ces éléments pris en combinaison. Selon un mode de réalisation particulièrement avantageux, la forme brute en alliage d'aluminium présente une composition, en % en poids :
Mg : 4,0 - 5,0, préférentiellement 4,5 - 4,9;
Li : 1,1 -1,6, préférentiellement 1,2 - 1,5 ;
Zr : 0,05 - 0,15, préférentiellement 0,10 - 0,15 ;
Ti : < 0,15, préférentiellement 0,01-0,05 ;
Fe : 0,02 - 0,1, préférentiellement 0,02 - 0,06 ;
Si : 0,02 - 0,05 ;
Mn : ≤ 0,6, préférentiellement 0,2 - 0,6, plus préférentiellement encore 0,35 - 0,5 ;
Cr : < 0,05, préférentiellement < 0,01 ;
Ag : ≤ 0,5 ; préférentiellement ≤ 0,25 ; plus préférentiellement encore ≤ 0,1 ;
Sc : <0,01 ;
autres éléments ≤ 0,05 chacun et ≤ 0,15 en association ;
reste aluminium. D'excellents résultats ont été obtenus avec un alliage présentant une telle composition.

Suite à l'étape de coulée de la forme brute, le procédé de fabrication comprend optionnellement une étape d'homogénéisation de la forme brute de façon à atteindre une température comprise entre 450 °C et 550 °C et, de préférence, entre 480°C et 520 °C pendant une durée comprise entre 5 et 60 heures. Le traitement d'homogénéisation peut être réalisé en un ou plusieurs paliers. Selon un mode de réalisation préféré de l'invention, on procède directement à la déformation à chaud à la suite d'un simple réchauffage sans effectuer d'homogénéisation.

La forme brute est ensuite déformée à chaud, typiquement par filage, laminage et/ou forgeage, pour obtenir un produit déformé. Cette déformation à chaud est effectuée de préférence à une température d'entrée supérieure à 400 °C et, de manière avantageuse, de 420°C à 450°C. Selon un mode de réalisation avantageux, la déformation à chaud est une déformation par filage de la forme brute.

Dans le cas de la fabrication de tôles par laminage, il peut être nécessaire de réaliser une étape de laminage à froid (qui constitue alors première étape optionnelle de déformation à froid) pour les produits dont l'épaisseur est inférieure à 3 mm. Il peut s'avérer utile de réaliser un ou plusieurs traitements thermiques intermédiaires, typiquement réalisés à une température comprise entre 300 et 420 °C, avant ou au cours du laminage à froid.

Le produit déformé à chaud et, optionnellement, à froid est optionnellement soumis à une mise en solution séparée à une température de 360°C à 460°C, préférentiellement de 380°C à 420°C, pendant 15 minutes à 8 heures.

Le produit déformé à chaud est mis en solution est ensuite trempé. La trempe est effectuée à l'eau et/ou à l'air. Il est avantageux de réaliser la trempe à l'air car les propriétés de corrosion intergranulaire sont améliorées. Dans le cas d'un produit filé, il est avantageux de réaliser la trempe sur presse (ou trempe sur chaleur de filage), préférentiellement une trempe sur presse à l'air, une telle trempe permettant en particulier d'améliorer les propriétés mécaniques statiques. Selon un autre mode de réalisation, il peut également s'agir d'une trempe sur presse à l'eau. Dans le cas de la trempe sur presse, le produit est mis en solution sur chaleur de filage.

Le produit déformé à chaud et trempé peut éventuellement être soumis à une étape de dressage ou de planage selon qu'il s'agit d'un profilé ou d'une tôle. On entend ici par « dressage/planage » une étape de déformation à froid sans déformation permanente ou avec une déformation permanente inférieure à 1%.

Le produit déformé à chaud, trempé et, optionnellement dressé/plané, subit ensuite une étape de revenu. Avantageusement, le revenu est réalisé par chauffage, en un ou plusieurs paliers, à une température inférieure à 150 °C, de préférence à une température de 70 °C à 140 °C, pendant 5 à 100 heures.

Finalement, le produit déformé à chaud ainsi revenu est déformé à froid de façon contrôlée pour obtenir une déformation permanente à froid de 1 à 10 %, de préférence de 2 à 6%, plus préférentiellement encore de 3 à 5% et, plus préférentiellement encore de 4 à 5%. Selon un mode de réalisation avantageux, la déformation permanente à froid est de 2 à 4%. La déformation à froid peut en particulier être réalisée par traction, compression et/ou laminage. Selon un mode de réalisation préféré, la déformation à froid est réalisée par traction. De façon tout à fait inattendue, il a été mis en évidence que, lorsqu'elle est réalisée après l'étape de revenu, la déformation à froid de façon contrôlée d'un produit corroyé de composition telle que décrite précédemment permet d'obtenir un excellent compromis entre les propriétés mécaniques statiques et celles de tolérance aux dommages, en particulier de ténacité. L'état métallurgique obtenu pour les produits corroyé correspond notamment un état T9 selon la norme EN515. Selon un mode de réalisation avantageux, le procédé de fabrication d'un produit corroyé ne comprend aucune étape de déformation à froid induisant une déformation permanente d'au moins 1% entre l'étape de déformation à chaud ou, si cette étape est présente, de mise en solution et l'étape de revenu.

La combinaison de la composition choisie, en particulier de la teneur en Mg, Li et Mn si ce dernier est présent, et des paramètres de transformation, en particulier l'ordre des étapes du procédé de fabrication, permet avantageusement d'obtenir des produits corroyés ayant un compromis de propriétés amélioré tout à fait particulier, en particulier le compromis entre la résistance mécanique et la tolérance aux dommages, tout en présentant une faible densité et une bonne performance en corrosion.

Les produits corroyés selon l'invention sont préférentiellement des produits filés tels que des profilés, des produits laminés tels que des tôles ou des tôles épaisses et/ou des produits forgés.

L'invention a également pour objet des produits corroyés susceptibles d'être obtenus selon le procédé précédemment décrit, avantageusement de tels produits déformé à froid avec une déformation permanente à froid supérieure à 4%. En effet, de tels produits présentent des caractéristiques tout à fait nouvelles et particulières.

Les produits corroyés susceptibles d'être obtenus par le procédé selon la divulgation, avantageusement lesdits porduits avec une déformation permanente à froid supérieure à 4%, ont, en particulier à mi-épaisseur, pour une épaisseur comprise entre 0,5 et 15 mm, au moins une propriété de résistance mécanique statique choisie parmi les propriétés (i) à (iii) et au moins une propriété de tolérance aux dommages choisie parmi les propriétés (iv) à (v) :
(i) une résistance à la rupture Rm (L) ≥ 440 MPa, préférentiellement Rm (L) ≥ 445 MPa, plus préférentiellement Rm (L) ≥ 450 MPa et, plus préférentiellement encore Rm (L) ≥ 465 MPa;
(ii) une limite d'élasticité en traction Rp0,2 (L) ≥ 360 MPa, préférentiellement Rp0,2 (L) ≥ 380 MPa, plus préférentiellement Rp0,2 (L) ≥ 390 MPa et, plus préférentiellement encore, Rp0,2 (L) ≥ 400 MPa;
(iii) une limite d'élasticité en traction Rp0,2 (TL) ≥ 330 MPa et préférentiellement Rp0,2 (TL) ≥ 340 MPa et, plus préférentiellement encore, Rp0,2 (TL) ≥ 370 MPa;
(iv) une ténacité, mesurée selon la norme ASTM E399 avec des éprouvettes CT8 de largeur W = 16 mm et d'épaisseur = 8mm, K_{Q} (L-T) ≥ 20 MPa√m, de préférence K_{Q} (L-T) ≥ 22 MPa√m ;
(v) un facteur d'intensité de contrainte correspondant à la force maximale Pmax, mesurée selon la norme ASTM E399 avec des éprouvettes CT8 de largeur W = 16 mm et d'épaisseur = 8mm, Kmaₓ (L-T) ≥ 20 MPa√m, de préférence Kₘₐₓ (L-T) ≥ 25 MPa√m.

Selon un mode de réalisation préféré de la divulgation, les produits corroyés susceptibles d'être obtenus par le procédé selon l'invention ont, pour une épaisseur comprise entre 0,5 et 15 mm, à mi-épaisseur au moins deux propriétés de résistance mécanique statique choisies parmi les propriétés (i) à (iii) et au moins une propriété de tolérance aux dommages choisies parmi les propriétés (iv) à (v).

Les produits corroyés selon l'invention présentent en outre une moindre propension au délaminage, ce dernier étant évalué sur les surfaces de rupture d'éprouvettes Klc suivant la norme ASTME399 (éprouvette CT8, B = 8mm, W = 16 mm).

Les produits filés selon l'invention présentent des caractéristiques particulièrement avantageuses. Les produits filés ont une épaisseur comprise entre 0,5 mm et 15 mm, mais selon la divulgation des produits d'épaisseur supérieure à 15 mm, jusque 50 mm ou même 100 mm ou plus peuvent avoir également des propriétés avantageuses. L'épaisseur des produits filés est définie selon la norme EN 2066 : 2001 : la section transversale est divisée en rectangles élémentaires de dimensions A et B ; A étant toujours la plus grande dimension du rectangle élémentaire et B pouvant être considéré comme l'épaisseur du rectangle élémentaire. La semelle est le rectangle élémentaire présentant la plus grande dimension A.

Les produits corroyés selon l'invention sont avantageusement utilisés pour réaliser des éléments de structure d'aéronef, notamment d'avions. Des éléments de structure d'aéronef préférés sont notamment une peau de fuselage, un cadre de fuselage, un raidisseur ou une lisse de fuselage ou encore une peau de voilure, un raidisseur de voilure, une nervure ou un longeron. Ces aspects, ainsi que d'autres de l'invention sont expliqués plus en détails à l'aide des exemples illustratifs et non limitatifs suivants.

### Exemples

### Exemple 1

Plusieurs formes brutes en alliage Al-Mg-Li dont la composition est donnée dans le tableau 1 ont été coulées. Les alliages A et B ont tous deux une composition apte à la mise en œuvre du procédé selon l'invention. La densité des alliages A et B, calculée en conformité avec la procédure de The Aluminium Association décrite en pages 2-12 et 2-13 de « Aluminum Standards and Data », est de 2,55.

**Tableau 1 - Composition en % en poids et densité des alliages Al-Mg-Li utilisés**

| Alliage | Ag | Li | Si | Fe | Cu | Ti | Mn | Mg | Zn | Zr | Na (ppm) | Ca (ppm) | Densité |
|---|---|---|---|---|---|---|---|---|---|---|---|---|---|
| A | 0,10 | 1,39 | 0,04 | 0,05 | 0,01 | 0,03 | 0,14 | 4,56 | 0,03 | 0,12 | 8 | 22 | 2,55 |
| B | 0,11 | 1,39 | 0,03 | 0,06 | 0,01 | 0,03 | 0,41 | 4,57 | 0,03 | 0,11 | 8 | 15 | 2,55 |

Des billettes de 358 mm de diamètre ont été réalisées dans les formes brutes. Elles ont été réchauffées à 430-440°C puis déformées à chaud par filage sur une presse sous forme d'un profilé pour cadre de fuselage tel que représenté à la figure 1. Les produits ainsi filés ont été trempés à l'air (trempe sur presse). Ils ont ensuite subi :
- pour les produits à l'état final T6 : un revenu bi-palier effectué pendant 30h à 120°C suivi de 10h à 100°C ;
- pour les produits à l'état final T8 : une traction contrôlée avec déformation permanente de 3 ou 5% (respectivement T8-3% et T8-5%) puis un revenu bi-palier effectué pendant 30h à 120°C suivi de 10h à 100°C;
- pour les produits à l'état final T9 : un revenu bi-palier effectué pendant 30h à 120°C suivi de 10h à 100°C puis une traction contrôlée avec déformation permanente de 3 ou 5% (respectivement T9-3% et T9-5%).

Des échantillons ont été testés pour déterminer leurs propriétés mécaniques statiques (limite d'élasticité R_{p0,2} en MPa, résistance à la rupture Rₘ en MPa, et allongement A en % ).

Les résultats obtenus sont donnés dans les tableaux 2 (sens L) et 3 (sens TL) ci-dessous. Ces résultats sont les moyennes de 4 mesures effectuées sur des échantillons pleine épaisseur prélevés sur 4 positions sur le cadre de fuselage (postions référencées a, b, c et d sur la figure 1) pour le sens L et de 2 mesures effectuées sur des échantillons pleine épaisseur prélevés sur 1 position unique, référencée c sur la figure 1, pour le sens TL.

**Tableau 2 - Propriétés mécaniques des produits obtenus (sens L)**

| Alliage | Propriété mécanique | T6 | T8 (3%) | T8 (5%) | T9 (3%) | T9 (5%) |
|---|---|---|---|---|---|---|
| A | Rm (MPa) | 427 | 447 | 449 | 449 | 460 |
| | Rp0,2 (MPa) | 298 | 330 | 346 | 382 | 409 |
| | A (%) | 12 | 11 | 10 | 9 | 9 |
| B | Rm (MPa) | 441 | 453 | 459 | 460 | 468 |
| | Rp0,2 (MPa) | 321 | 340 | 354 | 398 | 418 |
| | A (%) | 11 | 10 | 9 | 8 | 7 |

**Tableau 3 - Propriétés mécaniques des produits obtenus (sens TL)**

| Alliage | Propriété mécanique | T6 | T8 (3%) | T8 (5%) | T9 (3%) | T9 (5%) |
|---|---|---|---|---|---|---|
| A | Rm (MPa) | 441 | 441 | 439 | 441 | 454 |
| | Rp0,2 (MPa) | 308 | 308 | 302 | 335 | 371 |
| | A (%) | 14 | 14 | 13 | 11 | 9 |
| B | Rm (MPa) | 444 | 456 | 459 | 456 | 467 |
| | Rp0,2 (MPa) | 298 | 309 | 333 | 328 | 347 |
| | A (%) | 15 | 14 | 14 | 10 | 11 |

Les propriétés mécaniques, en particulier la contrainte maximale supportable par le produit ou résistance à la rupture, Rm, et la limite d'élasticité Rp0,2 (valeur de contrainte pour une déformation plastique de 0,2%) des produits à l'état T9 sont globalement significativement plus hautes que celles des produits aux états T8 ou T6. Par ailleurs, les propriétés mécaniques, en particulier Rp0,2, augmentent avec l'augmentation de la traction contrôlée (T6 < T8-3% < T8-5% < T9-3% < T9-5%).

Une teneur en Mn de l'alliage Al-Mg-Li d'environ 0,4 % en poids (alliage B) permet d'améliorer significativement la résistance mécanique (Rp0,2 et Rm), en particulier dans le sens L, de l'alliage par rapport à celle d'un alliage présentant une teneur en Mn d'environ 0,14 % en poids (alliage A).

### Exemple 2

Plusieurs formes brutes en alliage Al-Mg-Li dont la composition est donnée dans le tableau 1 de l'exemple précédent ont été coulées. Les alliages A et B ont tous deux une composition apte à la mise en œuvre du procédé selon l'invention.

Des billettes de 358 mm de diamètre ont été réalisées dans les formes brutes. Elles ont été réchauffées à 430-440°C puis déformées à chaud par filage sur une presse sous forme d'une barre plate (100 mm x 10 mm). Les produits ainsi filés ont été trempés à l'air (trempe sur presse). Ils ont ensuite subit :
- pour les produits à l'état final T6 : un revenu bi-palier effectué pendant 30h à 120°C suivi de 10h à 100°C ;
- pour les produits à l'état final T8 : une traction contrôlée avec déformation permanente de 3 ou 5% (respectivement T8-3% et T8-5%) puis un revenu bi-palier effectué pendant 30h à 120°C suivi de 10h à 100°C;
- pour les produits à l'état final T9 : un revenu bi-palier effectué pendant 30h à 120°C suivi de 10h à 100°C puis une traction contrôlée avec déformation permanente de 3 ou 5% (respectivement T9-3% et T9-5%).

Des échantillons cylindriques de 4 mm de diamètre ont été testés pour déterminer leurs propriétés mécaniques statiques (limite d'élasticité, R_{p0,2,} en MPa ; résistance à la rupture, Rm, en MPa et allongement, A, en % ).

Les résultats obtenus sont donnés dans les tableaux 4 (sens L) et 5 (sens TL) ci-dessous.

**Tableau 4 - Propriétés mécaniques des produits obtenus (sens L).**

| Alliage | Propriété mécanique | T6 | T8 (3%) | T8 (5%) | T9 (3%) | T9 (5%) |
|---|---|---|---|---|---|---|
| A | Rm (MPa) | 421 | 439 | 441 | 444 | 453 |
| | Rp0,2 (MPa) | 286 | 319 | 330 | 381 | 398 |
| | A (%) | 13 | 11 | 11 | 9 | 10 |
| B | Rm (MPa) | 439 | 453 | 456 | 451 | 462 |
| | Rp0,2 (MPa) | 309 | 337 | 352 | 383 | 424 |
| | A (%) | 11 | 10 | 8 | 9 | 6 |

**Tableau 5 - Propriétés mécaniques des produits obtenus (sens TL).**

| Alliage | Propriété mécanique | T6 | T8 (3%) | T8 (5%) | T9 (3%) | T9 (5%) |
|---|---|---|---|---|---|---|
| A | Rm (MPa) | 400 | 428 | 417 | 430 | 438 |
| | Rp0,2 (MPa) | 267 | 300 | 303 | 334 | 345 |
| | A (%) | 16 | 17 | 15 | 14 | 14 |
| B | Rm (MPa) | 423 | 437 | 447 | 448 | 449 |
| | Rp0,2 (MPa) | 290 | 315 | 323 | 339 | 371 |
| | A (%) | 16 | 16 | 16 | 14 | 12 |

La limite d'élasticité (valeur de contrainte pour une déformation plastique de 0,2%, Rp0,2) des produits à l'état T9 est significativement plus haute que celles des produits aux états T8 ou T6. Par ailleurs, Rp0,2 augmente avec l'augmentation de la contrainte de la traction contrôlée (T6 < T8-3% < T8-5% < T9-3% < T9-5%).

Une teneur en Mn de l'alliage Al-Mg-Li d'environ 0,4 % en poids (alliage B) permet d'améliorer significativement la résistance mécanique de alliage (Rp0,2 et Rm) par rapport à celle d'un alliage présentant une teneur en Mn d'environ 0,14 % en poids (alliage A).

La ténacité des produits a été caractérisée par l'essai de Klc suivant la norme ASTM E399. Les essais ont été effectués avec une éprouvette CT8 (B = 8mm, W = 16 mm) prélevée à mi-épaisseur. Les valeurs de K_{Q} ont toujours été invalides selon la norme ASTM E399, en particulier par rapport au critère Pₘₐₓ/P_{Q} ≤ 1,10. Pour cela, les résultats sont présentés en Kₘₐₓ (facteur d'intensité de contrainte correspondant à la force maximale Pₘₐₓ). Les résultats sont reportés dans les tableaux 6 et 7 et illustrés aux figures 2 et 3 (éprouvettes L-T et T-L respectivement). Ces résultats sont les moyennes d'au moins deux 2 valeurs.

**Tableau 6 - Résultats des essais de ténacité sur éprouvettes L-T (Kₘₐₓ et K_{Q} en MPa√m)**

| Alliage | Ténactité | T8 (3%) | T8 (5%) | T9 (3%) | T9 (5%) |
|---|---|---|---|---|---|
| A | Kₘₐₓ L-T | 32,2 | 33,6 | 32,5 | 25,9 |
| | K_{Q} L-T | 24,6 | 26,3 | 25,2 | 22,3 |
| B | Kₘₐₓ L-T | 30,0 | 32,2 | 25,9 | - |
| | K_{Q} L-T | 24,6 | 26,2 | 22,0 | - |

**Tableau 7 - Résultats des essais de ténacité sur éprouvettes T-L (Kₘₐₓ et K_{Q} en MPa√m)**

| Alliage | Ténactité | T8 (3%) | T8 (5%) | T9 (3%) | T9 (5%) |
|---|---|---|---|---|---|
| A | Kₘₐₓ T-L | 30,8 | 29,5 | 29,9 | - |
| | K_{Q} T-L | 25,4 | 25,0 | 24,7 | - |
| B | Kₘₐₓ T-L | 28,5 | 28,2 | 25,2 | - |
| | K_{Q} T-L | 24,2 | 24,3 | 22,4 | - |

Les produits selon l'invention présentent une ténacité satisfaisante quelle que soit la teneur en Mn de l'alliage.

La figure 2 illustre la limite d'élasticité, Rp0,2, des produits du présent exemple en fonction de la ténacité, K_{Q} (toutes les valeurs de K_{Q} sont invalides en raison du critère Pₘₐₓ / P_{Q} ≤ 1,10 ). La figure 3 illustre la limite d'élasticité, Rp0,2, des produits du présent exemple en fonction du facteur d'intensité de contrainte correspondant à la contrainte maximale, Kₘₐₓ.

Les produits en T9 présentent un excellent compromis entre leurs propriétés statiques, en particulier Rp0,2, et leur ténacité, K_{Q}, ou leur facteur d'intensité de contrainte correspondant à la force maximale, Kₘₐₓ.

Le délaminage a été quantifié de façon semi-quantitative sur les surfaces de rupture des éprouvettes Klc précédemment décrites selon un score de 0 à 2 : score 0 = absence de délaminage visible, score 1 = faible délaminage, score 2 = délaminage marqué (plusieurs feuillets/fissures secondaires dans le sens L visibles). Les tableaux 8 et 9 récapitulent les scores attribués aux différentes éprouvettes (éprouvettes L-T et T-L respectivement).

**Tableau 8 - Evaluation du délaminage sur éprouvettes L-T (scores)**

| Alliage | T8 (3%) | T8 (5%) | T9 (3%) | T9 (5%) |
|---|---|---|---|---|
| A | 1 | 2 | 2 | 1 |
| B | 0 | 1 | 0 | - |

**Tableau 9 - Evaluation du délaminage sur éprouvettes T- L (scores)**

| Alliage | T8 (3%) | T8 (5%) | T9 (3%) | T9 (5%) |
|---|---|---|---|---|
| A | 0 | 1 | 1 | - |
| B | 0 | 0 | 0 | - |

Les produits en alliage B présentent un délaminage plus faible que les produits en alliage A.

## Revendications

1. Procédé de fabrication d'un produit corroyé à l'état T9 selon la norme EN515 comprenant les étapes successives :
(a) on coule une forme brute en alliage d'aluminium de composition, en % en poids : Mg : 4,0 - 5,0 ; Li : 1,0 -1,8 ; Zr : 0,05-0,15 ; Mn :≤ 0,6; Ag : ≤ 0,5 ; Fe : ≤ 0,1 ; Ti: < 0,15; Si : ≤ 0,05 ; autres éléments ≤ 0,05 chacun et ≤ 0,15 en association ; reste aluminium ;
(b) optionnellement, on homogénéise ladite forme brute ;
(c) on déforme à chaud ladite forme brute pour obtenir un produit déformé à chaud;
(d) on met en solution ledit produit déformé à chaud à une température de 360°C à 460°C, préférentiellement 380-420°C, pendant 15 minutes à 8 heures ;
(e) on trempe ledit produit déformé à chaud;
(f) optionnellement, on effectue un dressage ou un planage dudit produit déformé et trempé ;
(g) on réalise un revenu dudit produit déformé et trempé ;
(h) on déforme à froid de façon contrôlée le produit déformé ainsi revenu pour obtenir une déformation permanente à froid en traction de 1 à 10 %, de préférence de 2 à 6%, plus préférentiellement encore de 3 à 5% afin d'obtenir un produit corroyé à l'état T9 selon la norme EN515 .

2. Procédé selon la revendication 1 dans lequel la déformation à chaud de l'étape (c) est une déformation par filage de la forme brute.

3. Procédé selon la revendication 1 ou 2 dans lequel la déformation à chaud de l'étape (c) est réalisée à une température initiale supérieure à 400°C, de préférence de 420°C à 450°C.

4. Procédé selon l'une quelconque des revendications 1 à 3 dans lequel la trempe de l'étape (e) est une trempe sur presse.

5. Procédé selon l'une quelconque des revendications 1 à 4 dans lequel la trempe de l'étape (e) est effectuée à l'air.

6. Procédé selon l'une quelconque des revendications 1 à 5 dans lequel le revenu du produit déformé à chaud et trempé de l'étape (g) est réalisé par chauffage, en un ou plusieurs paliers, à une température inférieure à 150°C, de préférence à une température de 70°C à 140°C, pendant 5 à 100 heures.

7. Procédé selon la revendication 1 dans lequel ladite forme brute en alliage d'aluminium présente une teneur en Mn, en % en poids, de 0,2 à 0,6, préférentiellement de 0,35 à 0,5.

8. Procédé selon la revendication 1 dans lequel ladite forme brute en alliage d'aluminium présente une teneur en Zn, en % en poids, inférieure à 0,04%, préférentiellement inférieure ou égale à 0,03%.

9. Procédé selon la revendication 1 dans lequel ladite forme brute en alliage d'aluminium présente une teneur en Fe, en % en poids, inférieure à 0,08%, préférentiellement inférieure ou également à 0,07%, plus préférentiellement encore inférieure ou égale à 0,06%.

10. Procédé selon la revendication 1 dans lequel ladite forme brute en alliage d'aluminium présente une teneur en Li, en % en poids, inférieure à 1,6%, préférentiellement inférieure ou également à 1,5%, préférentiellement encore inférieure ou égale à 1,4%.

11. Produit corroyé susceptible d'être obtenu selon l'un quelconque des procédés des revendications 1 à 10 ayant à mi-épaisseur, pour une épaisseur comprise entre 0,5 et 15 mm l'épaisseur des produits filés étant définie selon la norme EN 2066 : 2001, au moins une propriété de résistance mécanique statique parmi les propriétés (i) à (ii) et au moins une propriété de tolérance aux dommages parmi les propriétés (iii) à (iv) :
(i) une limite d'élasticité en traction Rp0,2 dans le sens L ≥ 360 MPa et de préférence Rp0,2 dans le sens L ≥ 380 MPa et, plus préférentiellement encore, Rp0,2 dans le sens L ≥ 400 MPa;
(ii) une limite d'élasticité en traction Rp0,2 dans le sens TL ≥ 330 MPa et de préférence Rp0,2 dans le sens TL ≥ 340 MPa et, plus préférentiellement encore, Rp0,2 dans le sens TL ≥ 370 MPa;
(iii) une ténacité, mesurée selon la norme ASTM E399 avec des éprouvettes CT8 de largeur W = 16 mm et d'épaisseur = 8 mm, K_{Q} dans le sens L-T ≥ 20 MPa√m, de préférence K_{Q} dans le sens L-T ≥ 22 MPa√m ;
(iv) un facteur d'intensité de contrainte correspondant à la force maximale Pmax, mesurée selon la norme ASTM E399 avec des éprouvettes CT8 de largeur W = 16 mm et d'épaisseur = 8mm, Kₘₐₓ dans le sens L-T ≥ 20 MPa√m, de préférence Kₘₐₓ dans le sens L-T ≥ 25 MPa√m.

12. Utilisation d'un produit corroyé selon la revendication 11, pour réaliser un élément de structure d'aéronef, préférentiellement une peau de fuselage, un cadre de fuselage, un raidisseur ou une lisse de fuselage ou encore une peau de voilure, un raidisseur de voilure, une nervure ou un longeron.

## Patentansprüche

1. Verfahren zur Herstellung eines Knetprodukts im Zustand T9 nach der Norm EN515 mit den aufeinanderfolgenden Schritten:
(a) Gießen einer Rohform aus einer Aluminiumlegierung folgender Zusammensetzung, in Gewichtsprozent: Mg: 4,0 - 5,0 ; Li: 1,0 - 1,8 ; Zr: 0,05 - 0,15 ; Mn: ≤ 0,6; Ag: ≤ 0,5 ; Fe: ≤ 0,1 ; Ti: < 0,15 ; Si: ≤ 0,05; weitere Elemente jeweils ≤ 0,05 und zusammen ≤ 0,15 ; Rest Aluminium;
(b) Wahlweises Homogenisieren der Rohform;
(c) Warmumformen der Rohform, um ein warmumgeformtes Produkt zu erhalten;
(d) Lösungsglühen des warmumgeformten Produkts bei einer Temperatur von 360°C bis 460°C, vorzugsweise 380-420°C, für 15 Minuten bis 8 Stunden;
(e) Abschrecken des warmumgeformten Produkts;
(f) wahlweises Richten oder Dressieren des umgeformten und abgeschreckten Produkts;
(g) Warmauslagern des umgeformten und abgeschreckten Produkts;
(h) Kontrolliertes Kaltumformen des warmausgelagerten umgeformten Produkts zur Erzielung einer bleibenden Kaltverformung unter Zugbelastung von 1 bis 10%, bevorzugt von 2 bis 6%, weiter bevorzugt von 3 bis 5%, um ein Knetprodukt im Zustand T9 nach der Norm EN515 zu erhalten.

2. Verfahren nach Anspruch 1, wobei das Warmumformen aus Schritt c) ein Umformen der Rohform durch Strangpressen ist.

3. Verfahren nach Anspruch 1 oder 2, wobei das Warmumformen aus Schritt c) bei einer Anfangstemperatur oberhalb von 400°C, vorzugsweise im Bereich von 420°C bis 450°C durchgeführt wird.

4. Verfahren nach irgendeinem der Ansprüche 1 bis 3, wobei das Abschrecken aus Schritt (e) ein Presshärten ist.

5. Verfahren nach irgendeinem der Ansprüche 1 bis 4, wobei das Abschrecken aus Schritt (e) mit Luft erfolgt.

6. Verfahren nach irgendeinem der Ansprüche 1 bis 5, wobei die Warmauslagerungsbehandlung des warmumgeformten und abgeschreckten Produkts aus Schritt (g) durch Erhitzen in einer oder mehreren Stufen bei einer Temperatur unterhalb von 150°C, vorzugsweise bei einer Temperatur von 70°C bis 140°C, für 5 bis 100 Stunden durchgeführt wird.

7. Verfahren nach Anspruch 1, wobei die Rohform aus Aluminiumlegierung einen Mn-Gehalt, in Gewichtsprozent, von 0,2 bis 0,6, bevorzugt von 0,35 bis 0,5 aufweist.

8. Verfahren nach Anspruch 1, wobei die Rohform aus Aluminiumlegierung einen Zn-Gehalt, in Gewichtsprozent, kleiner 0,04%, bevorzugt kleiner oder gleich 0,03% aufweist.

9. Verfahren nach Anspruch 1, wobei die Rohform aus Aluminiumlegierung einen Fe-Gehalt, in Gewichtsprozent, kleiner 0,08%, bevorzugt kleiner oder gleich 0,07%, weiter bevorzugt kleiner oder gleich 0,06% aufweist.

10. Verfahren nach Anspruch 1, wobei die Rohform aus Aluminiumlegierung einen Li-Gehalt, in Gewichtsprozent, kleiner 1,6%, bevorzugt kleiner oder gleich 1,5%, weiter bevorzugt kleiner oder gleich 1,4% aufweist.

11. Knetprodukt erhältlich nach irgendeinem der Verfahren der Ansprüche 1 bis 10, das in halber Dicke, bei einer Dicke zwischen 0,5 und 15 mm, wobei die Dicke der Strangpressprodukte nach der Norm EN 2066:2001 definiert ist, mindestens eine statische Festigkeitseigenschaft der Eigenschaften (i) bis (ii) und mindestens eine Schadenstoleranzeigenschaft der Eigenschaften (iii) bis (iv) aufweist:
(i) eine Streckgrenze unter Zugbelastung Rp0,2 in L-Richtung ≥ 360 MPa und vorzugsweise Rp0,2 in L-Richtung ≥ 380 MPa und weiter bevorzugt Rp0,2 in L-Richtung ≥ 400 MPa;
(ii) eine Streckgrenze unter Zugbelastung Rp0,2 in TL-Richtung ≥ 330 MPa und vorzugsweise Rp0,2 in TL-Richtung ≥ 340 MPa und weiter bevorzugt Rp0,2 in TL-Richtung ≥ 370 MPa;
(iii) eine Bruchzähigkeit, gemessen nach ASTM E399 mit CT8-Proben mit Breite W = 16 mm und 8 mm Dicke, K_{Q} in L-T-Richtung ≥ 20 MPa√m, vorzugsweise K_{Q} in L-T-Richtung ≥ 22 MPa√m;
(iv) einen der maximalen Kraft Pmax entsprechenden Spannungsintensitätsfaktor, gemessen nach ASTM E399 mit CT8-Proben mit Breite W = 16 mm und 8 mm Dicke, Kₘₐₓ in L-T-Richtung ≥ 20 MPa√m, vorzugsweise Kₘₐₓ in L-T-Richtung ≥ 25 MPa√m.

12. Verwendung eines Kneterzeugnisses nach Anspruch 11 zur Herstellung eines Strukturbauteils eines Luftfahrzeugs, vorzugsweise einer Rumpfhaut, eines Rumpfrahmens, einer Rumpfversteifung, einer Rippe oder eines Holms.

## Claims

1. Process for manufacturing a wrought product in the T9 temper as per the standard EN515 comprising the successive steps:
(a) casting an unwrought product made of aluminium alloy of composition, as a % by weight: Mg: 4.0 - 5.0; Li: 1.0 - 1.8; Zr: 0.05 - 0.15; Mn: 0.6; Ag: ≤ 0.5; Fe: ≤ 0.1; Ti: < 0.15; Si: ≤ 0.05; other elements ≤ 0.05 each and ≤ 0.15 in association; the remainder aluminium;
(b) optionally, homogenising said unwrought product;
(c) hot working said unwrought product to obtain a hot-worked product;
(d) subjecting said hot-worked product to a solution heat treatment at a temperature of 360°C to 460°C, preferentially 380-420°C, for 15 minutes to 8 hours;
(e) quenching said hot-worked product;
(f) optionally, straightening or flattening said worked and quenched product;
(g) aging said worked and quenched product;
(h) cold working the worked product thus aged in a controlled manner to obtain a tensile cold permanent set from 1 to 10%, preferably from 2 to 6%, even more preferably from 3 to 5% in order to obtain a wrought product in the T9 temper as per the standard EN515.

2. Process according to claim 1 wherein the hot working of step (c) is a deformation by extruding the unwrought product.

3. Process according to claim 1 or 2 wherein the hot working of step (c) is carried out at an initial temperature greater than 400°C, preferably from 420°C to 450°C.

4. Process according to any one of claims 1 to 3 wherein the quenching of step (e) is a press quenching.

5. Process according to any one of claims 1 to 4 wherein the quenching of step (e) is performed in air.

6. Process according to any one of claims 1 to 5 wherein the aging of the hot-worked and quenched product of step (g) is carried out by heating, in one or more stages, at a temperature less than 150°C, preferably at a temperature from 70°C to 140°C, for 5 to 100 hours.

7. Process according to claim 1 wherein said unwrought product made of aluminium alloy has an Mn content, as a % by weight, from 0.2 to 0.6, preferably from 0.35 to 0.5.

8. Process according to claim 1 wherein said unwrought product made of aluminium alloy has a Zn content, as a % by weight, less than 0.04%, preferably less than or equal to 0.03%.

9. Process according to claim 1 wherein said unwrought product made of aluminium alloy has an Fe content, as a % by weight, less than 0.08%, preferably less than or equal to 0.07%, more preferably less than or equal to 0.06%.

10. Process according to claim 1 wherein said unwrought product made of aluminium alloy has an Li content, as a % by weight, less than 1.6%, preferably less than or equal to 1.5%, more preferably less than or equal to 1.4%.

11. Wrought product that can be obtained according to any one of the processes of claims 1 to 10 having at mid-thickness, for a thickness between 0.5 and 15 mm, the thickness of the extruded products being defined as per the standard EN 2066:2001, at least one static mechanical strength property from properties (i) to (ii) and at least one damage tolerance property from properties (iii) to (iv):
(i) a tensile yield strength Rp0.2 in the L direction ≥ 360 MPa and preferably Rp0.2 in the L direction ≥ 380 MPa and, more preferably, Rp0.2 in the direction L ≥ 400 MPa;
(ii) a tensile yield strength in the TL direction ≥ 330 MPa and preferably Rp0.2 in the TL direction ≥ 340 MPa and, more preferably, Rp0.2 in the TL direction ≥ 370 MPa;
(iii) a toughness, measured as per the standard ASTM E399 with CT8 test specimens of width W= 16 mm and of thickness = 8 mm, K_{Q} in the T-L direction ≥ 20 MPa√m, preferably K_{Q} in the L-T direction ≥ 22 MPa√m;
(iv) a stress intensity factor corresponding to the maximum force Pmax, measured as per the standard ASTM E399 with CT8 test specimens of width W = 16 mm and of thickness = 8 mm, Kₘₐₓ in the T-L direction ≥ 20 MPa√m, preferably Kₘₐₓ in the L-T direction ≥ 25 MPa√m.

12. Use of a wrought product according to claim 11, for producing an aircraft structural element, preferably a fuselage skin, a fuselage frame, a fuselage stiffener or stringer, or a wing skin, a wing stiffener, a rib or a spar.
